# EUROPÄISCHE PATENTSCHRIFT

(11) **EP 4 616 969 B1**
(45) Veröffentlichungstag und Bekanntmachung des Hinweises auf die Patenterteilung: **06.05.2026**
(21) Anmeldenummer: 24162606.8
(22) Anmeldetag: 11.03.2024
(51) Int. Cl.: B21B 1/22

(54) **STAHLFLACHPRODUKT MIT HERVORRAGENDEN HAFTUNGSEIGENSCHAFTEN SOWIE VERFAHREN ZU SEINER HERSTELLUNG**
FLAT STEEL PRODUCT WITH EXCELLENT ADHESION PROPERTIES AND METHOD FOR PRODUCING SAME
PRODUIT PLAT EN ACIER PRÉSENTANT D'EXCELLENTES PROPRIÉTÉS D'ADHÉRENCE ET SON PROCÉDÉ DE FABRICATION

(43) Veröffentlichungstag der Anmeldung: 17.09.2025
(73) Patentinhaber: ThyssenKrupp Steel Europe AG, 47166 Duisburg (DE)
(72) Erfinder: Bienholz, Stefan, 44795 Bochum (DE); Dohr, Robin, 46562 Voerde (DE); Henke, Juline, 45131 Essen (DE); Junge, Fabian, 46485 Wesel (DE); Rezanka, Stefan, 41199 Mönchengladbach (DE)
(74) Vertreter: ThyssenKrupp Steel Europe AG

(56) Entgegenhaltungen:
- WO-A1-2017/144407
- WO-A1-2021/144164
- ZIMNIK W ET AL: "PRETEX - EIN NEUES VERFAHREN ZUR ERZEUGUNG TEXTURIERTER FEINBLECHE FUER HOECHSTE ANSPRUECHE", STAHL UND EISEN, MAENKEN KOMMUNIKATION GMBH, vol. 118, no. 3, 16 March 1998 (1998-03-16), pages 75 - 80, 123, XP000739233, ISSN: 0340-4803

## Beschreibung

Die Erfindung betrifft ein mit einem Schmelztauchüberzug beschichtetes und dressiertes Stahlflachprodukt sowie ein Verfahren zur Herstellung eines mit einem Schmelztauchüberzug beschichteten und dressierten Stahlflachprodukts.

Im Wesentlichen kommt es bei verschiedenen beschichteten Stahloberflächen zu einer nicht ausreichenden Anbindung respektive Haftung einer darauf applizierten Schicht unter kritischen Randbedingungen wie Temperatur, Feuchtigkeit usw. Dies führt dann in der Regel zu Qualitätsverlusten bzw. bis zum Produktausfall, im "worst case". Dies betrifft insbesondere die Anbindung eines organischen Überzugs, beispielsweise eine Lackhaftung auf einem mit einem Schmelztauchüberzug beschichteten Stahlflachprodukt im Bereich Coil-Coating, oder beispielsweise eine Anbindung von sogenannten Dünnfilm-Beschichtungen auf automobilen Außenhautsubstraten, sowohl für KTL als auch für Klebverbindungen.

Konventionell werden mit einem Schmelztauchüberzug beschichtete Stahlflachprodukte mit einer texturierten Dressierwalze dressiert, um dem Stahlflachprodukt die gewünschten finalen mechanischen Kennwerte zu verleihen und der Oberfläche des Überzugs eine gewisse Rauheit zu übertragen. Die erforderlichen Texturen auf den Dressierwalzen können unter anderem mit dem SBT-Verfahren (Shot Blasting Texturing), EDT-Verfahren (Electro Discharge Texturing), EBT-Verfahren (Electron-Beam-Texturing), Schleifstrukturen oder aber auch mit dem TOPO-CROM^{®}-Verfahren (Reaktorbeschichtung) aufgebracht werden. Bei diesen genannten Verfahren handelt es sich um ein Aufbringen einer stochastischen Oberflächentopographie auf Dressierwalzen. Die EP 1 368 140 B1 offenbart für EDT ein entsprechendes Beispiel. Das EBT-Verfahren ermöglicht auch ein Aufbringen einer nicht stochastischen, mithin einer geometrisch bestimmten und damit deterministischen Textur. Ein völlig anderes Verfahren für das Aufbringen von stochastischen wie auch von deterministischen Oberflächentopographien stellt das Laserstrahltexturierungs-Verfahren (LT) dar, insbesondere per Einzel- oder aber per Mehrfachschuss, welche zu einer Ablation an der Oberfläche des Dressierwalzenmaterials und damit zur Einstellung einer Oberflächentopographie führen, vgl. beispielsweise EP 0 184 568 B1, JP 56-119 687 A, JP 03-267 319 A und DE 695 09 883 T2. Je nach Anwendungsfall können die Dressierwalzen nach der Texturierung in einem Schleifprozess noch feingeschliffen werden. Nach diesem Vorgang werden, je nach Anforderung an die Dressierwalzen, diese noch mit einer metallischen Schutzschicht ausgerüstet, bevor sie in dem Dressiergerüst (wieder) eingesetzt werden.

Jüngste Entwicklungen zeigen Walzen mit einer Grundstruktur auf ihrer Oberfläche, welche teilweise thermisch spritzbeschichtet ist, vgl. beispielhaft EP 3 394 311 B1. Darin wird vorgeschlagen, eine Bedeckung mit einer Spritzschicht umfassend u.a. wolframhaltige Carbide nur in einem Bereich zwischen 10 und 90 % der gesamten Oberfläche zu versehen. Speziell die Figur 1c) offenbart eine nicht glatte Oberseite einer Walze mit einer thermisch gespritzten Beschichtung entlang eines thermisch spritzbeschichteten ersten Bereichs, wobei der Rest der Oberseite als zweiter Bereich nicht beschichtet ist, wobei die Spritzschicht lokal als sogenanntes "Pfefferspray" appliziert ist und aufgrund der hohen Zufälligkeit der Beschichtung nicht im Einklang mit der Lehre der EP 3 394 311 B1 steht.

Des Weiteren sind aus der WO 2017/144407 A1 ein Flachprodukt aus einem Metallwerkstoff mit einer Oberflächenstruktur mit stochastischen verteilten und stochastisch großen Vertiefungen bekannt, wobei die Vertiefungen eine Tiefe im Bereich von 15 bis 90 µm aufweisen, und eine Walze, insbesondere Dressierarbeitswalze, mit einer Oberflächenstruktur mit stochastischen verteilten und stochastisch großen Strukturelementen bekannt, wobei die Strukturelemente eine Höhe im Bereich von 20 bis 300 µm aufweisen.

Des Weiteren ist aus dem Bericht "Development of an innovative hybrid procedure for combining tension-levelling and skin pass rolling (HYPROCOM)", RFCS 2012, doi:10.2777/31818, s. Figur 99, eine Oberfläche mit einer stochastischen Grundstruktur und Substrukturen im Mikrometerbereich bekannt.

Des Weiteren sind auch kalottenförmige Ausbuchtungen auf Oberflächen von Dressierwalzen bekannt, vgl. https://www.topocrom.com/beschichtungen/rollstructuring.

Eine wesentliche Eigenschaft von hochwertigem Stahlfeinblech für Anwendungen in der Außenhaut von Automobilen, aber auch in anderen Anwendungen mit vergleichbaren hohen Qualitätsanforderungen, liegt in guter Umformbarkeit und guter Lackierbarkeit. Ein Zielkonflikt ist dabei, dass die Stahlfeinbleche nicht zu rau sein dürfen und gleichzeitig eine gute Haftung eines Lackes, insbesondere mit immer dünner werdenden Lackschichten, gegeben sein muss.

Die Aufgabe der Erfindung ist daher, ein schmelztauchbeschichtetes und dressiertes Stahlblech mit einer Oberfläche bereitzustellen, welches den gestellten Anforderungen genügt, insbesondere ein schmelztauchbeschichtetes Stahlflachproduktblech mit hervorragenden Haftungs-eigenschaften, guter Umformbarkeit und verbesserter Lackierbarkeit, sowie ein Verfahren zu seiner Herstellung anzugeben.

Die Aufgabe in Bezug auf ein mit einem Schmelztauchüberzug beschichteten und dressierten Stahlflachprodukt wird mit den Merkmalen des Anspruchs 1 gelöst. Die Aufgabe in Bezug auf ein Verfahren zum Herstellen eines mit einem Schmelztauchüberzug beschichteten und dressierten Stahlflachprodukts wird mit den Merkmalen des Anspruchs 5 gelöst.

Eine erste Lehre der Erfindung betrifft ein mit einem Schmelztauchüberzug beschichtetes und dressiertes Stahlflachprodukt, wobei die Oberfläche des Schmelztauchüberzugs eine Textur umfassend stochastisch verteilte Täler und Spitzen, wobei zumindest in einigen der Täler und zumindest abschnittsweise innerhalb der Täler Subtexturen vorhanden sind, wobei die Subtexturen jeweils eine Fläche zwischen 1 µm² bis 20000 µm² einnehmen, wobei innerhalb der Subtexturen mehrere kalottenförmige Eindrücke enthalten sind, welche jeweils einen Durchmesser zwischen 20 nm und 8000 nm aufweisen.

Die Fläche der jeweiligen Subtexturen kann insbesondere mindestens 2 µm², 5 µm², 10 µm², 15 µm², 20 µm², vorzugsweise mindestens 25 µm², 30 µm², 40 µm², 50 µm², und insbesondere maximal 15000 µm², 12000 µm², 8000 µm², 6000 µm², vorzugsweise maximal 5000 µm², 4000 µm², 3000 µm², 2000 µm², 1000 µm² betragen.

Der Durchmesser der jeweiligen kalottenförmigen Eindrücke kann insbesondere mindestens 40 nm, 50 nm, 60 nm, 70 nm, 80 nm, vorzugsweise mindestens 90 nm, 100 nm, 120 nm, 150 nm, und insbesondere maximal 7500 nm, 7200 nm, 6500 nm, 6000 nm, vorzugsweise maximal 5500 nm, 5200 nm, 4900 nm, 4700 nm, 4500 nm betragen. Je niedriger der Durchmesser, umso vorteilhafter kann der Verzahnungsmechanismus ausgestaltet und damit die Haftungseigenschaften verbessert werden.

Die mehreren kalottenförmigen Eindrücke innerhalb der Subtexturen können gleiche, aber auch unterschiedliche Durchmesser aufweisen. Mehrere kalottenförmige Eindrücke innerhalb einer Subtextur bedeutet im Sinne der Erfindung, dass mindestens 5 und mehr Eindrücke pro Subtextur enthalten sind. Eine Obergrenze kann beispielsweise abhängig von der Größe der Fläche der Substrukturen und Durchmesser der kalottenförmigen Eindrücke mathematisch festgelegt werden. Ausgehend von der theoretisch größten Fläche und dem theoretisch kleinsten Durchmesser wäre somit eine Obergrenze mit maximal 500000 kalottenförmigen Eindrücken möglich. Die Obergrenze kann insbesondere 200000, 100000, 50000, 20000, 10000, vorzugsweise 5000, 2000, 1000, 500, 300 betragen. Die Anzahl der Eindrücke pro Subtextur kann insbesondere mindestens 10, 15, 20, 25, vorzugsweise mindestens 40, 50, 70, 80, 90, 100 betragen. Je höher die Anzahl der Eindrücke, umso vorteilhafter kann der Verzahnungsmechanismus ausgestaltet und damit die Haftungseigenschaften verbessert werden.

Eine zweite Lehre der Erfindung betrifft ein Verfahren zum Herstellen eines mit einem Schmelztauchüberzug beschichteten und dressierten Stahlflachprodukts umfassend folgende Schritte:
- Bereitstellen eines mit einem Schmelztauchüberzug beschichteten Stahlflachprodukts;
- Dressieren des eines mit einem Schmelztauchüberzug beschichteten Stahlflachprodukts mit einer Dressierwalze und einem Dressiergrad zwischen 0,4 und 2,5 %, wobei die Dressierwalze eine Struktur umfassend stochastisch verteilte Berge und Vertiefungen aufweist. Dabei weist die Dressierwalze zumindest auf einigen der Berge und zumindest abschnittsweise auf den Bergen Substrukturen auf, welche jeweils eine Fläche zwischen 1 µm² bis 20000 µm² einnehmen, wobei die Substrukturen mehrere kalottenförmige Ausbuchtungen enthalten, welche jeweils einen Durchmesser zwischen 20 nm und 8000 nm aufweisen.

Stochastisch verteilte Texturen auf der Oberfläche eines Schmelztauchüberzugs, wie sie in diesem Fall vorgeschrieben sind, sind unregelmäßige Texturen, die gekennzeichnet sind durch eine unregelmäßige statistische Verteilung der Gestaltungsmerkmale wie z. B. Täler und/oder Spitzen, die untereinander wiederum in Abstand, Form und Größe variieren bzw. variieren können.

Gemäß einer Ausgestaltung können die kalottenförmigen Eindrücke innerhalb der Subtexturen jeweils eine Fläche zwischen 5 und 100 % bezogen auf die Gesamtfläche der Subtexturen ausfüllen. Der Anteil der Fläche kann insbesondere mindestens 7 %, 9 %, 10 %, 12 %, 15 %, vorzugsweise mindestens 20 %, 23 %, 27 %, 30 %, bevorzugt mindestens 35 %, 40 %, 50 %, 60 % und insbesondere maximal 99 %, 97 %, 96 %, vorzugsweise maximal 94 %, 93 %, 92 % betragen. Je höher der Anteil bezogen auf die Fläche, um so vorteilhafter wirkt sich dies auf den Verzahnungsmechanismus aus.

In einer besonders bevorzugten Ausgestaltung umfassen alle Subtexturen kalottenförmige Eindrücke, welche die Subtexturen im Wesentlichen vollflächig ausfüllen. Im Wesentlichen meint, das bis zu 5 %, insbesondere bis zu 3 %, vorzugsweise bis zu 2 % der Fläche der Subtexturen keine kalottenförmige Eindrücke, insbesondere am Randbereich der Eindrücke, aufweisen.

Gemäß einer Ausgestaltung können die kalottenförmigen Ausbuchtungen auf den Substrukturen jeweils eine Fläche zwischen 5 und 100 % bezogen auf die Gesamtfläche der Substrukturen einnehmen. Der Anteil der Fläche kann insbesondere mindestens 7 %, 9 %, 10 %, 12 %, 15 %, vorzugsweise mindestens 20 %, 23 %, 27 %, 30 %, bevorzugt mindestens 35 %, 40 %, 50 %, 60 % und insbesondere maximal 99 %, 97 %, 96 %, vorzugsweise maximal 94 %, 93 %, 92 % betragen.

In einer besonders bevorzugten Ausgestaltung umfassen alle Substrukturen kalottenförmige Ausbuchtungen, welche die Substrukturen im Wesentlichen vollflächig ausfüllen. Im Wesentlichen meint, das bis zu 5 %, insbesondere bis zu 3 %, vorzugsweise bis zu 2 % der Fläche der Substrukturen keine kalottenförmige Ausbuchtungen, insbesondere am Randbereich der Ausbuchtungen, aufweisen.

Die Fläche der jeweiligen Subtexturen und Substrukturen sind in Draufsicht, quasi zweidimensional in einer Ebene und nicht im Dreidimensionalen somit der Kontur folgend bzw. als Abwicklung der dreidimensionalen Fläche in eine Ebene zu verstehen und/oder zu ermitteln.

Der Schmelztauchüberzug beruht bevorzugt auf einer Zink-Basis.

Gemäß einer Ausgestaltung kann der Schmelztauchüberzug neben Zink und unvermeidbaren Verunreinigungen zusätzliche Elemente wie Aluminium mit einem Gehalt bis zu 8 Gew.-%, insbesondere bis zu 5 Gew.-% und/oder Magnesium mit einem Gehalt bis zu 8 Gew.-%, insbesondere bis zu 5 Gew.-% enthalten oder daraus bestehen. Stahlflachprodukte mit zinkbasiertem Überzug weisen einen sehr guten kathodischen Korrosionsschutz auf, welche seit Jahren im Automobilbau eingesetzt werden. Ist ein verbesserter Korrosionsschutz vorgesehen, weist der Schmelztauchüberzug zusätzlich Magnesium mit einem Gehalt von mindestens 0,3 Gew.-%, insbesondere von mindestens 0,6 Gew.-%, vorzugsweise von mindestens 0,9 Gew.-% auf. Aluminium kann alternativ oder zusätzlich zu Magnesium mit einem Gehalt von mindestens 0,1 Gew.-%, insbesondere von mindestens 0,3 Gew.-% vorhanden sein, um beispielsweise eine Anbindung des Schmelztauchüberzugs an das Stahlflachprodukt zu verbessern und insbesondere eine Diffusion von Eisen aus dem Stahlflachprodukt in den Schmelztauchüberzug bei einer möglichen Wärmebehandlung des mit einem Schmelztauchüberzug beschichteten Stahlflachprodukts im Wesentlichen zu vermeiden.

Sind Anteile von Magnesium und Aluminium, insbesondere jeweils mit mindestens 0,5 Gew.-%, in dem Schmelztauchüberzug neben Zink und unvermeidbaren Verunreinigungen enthalten, ist der Schmelztauchüberzug in der Fachwelt als Zink-Magnesium, ZM oder Zn-Al-Mg bekannt.

Bei einer bevorzugten Variante beträgt der Aluminiumgehalt 1,1 bis 8 Gew.-%, insbesondere 1,2 bis 5 Gew.-%.

Bei einer bevorzugten Variante beträgt der Magnesiumgehalt 1,1 bis 8 Gew.-%, insbesondere 1,2 bis 5 Gew.-%, besonders bevorzugt in Verbindung mit einem Aluminiumgehalt in der vorgenannten bevorzugten Variante.

Der Schmelztauchüberzug kann auch nur Zink mit geringen Aluminiumbestandteilen, insbesondere > 0 bis zu 0,5 Gew.-%, vorzugsweise bis zu 0,4 Gew.-%, bevorzugt bis zu 0,3 Gew.-%, neben unvermeidbaren Verunreinigungen enthalten, auch mit der Bezeichnung "Z" in Fachkreisen bekannt. Der geringe Aluminiumgehalt kann die Anbindung des Schmelztauchüberzugs an das Stahlflachprodukt begünstigen, beispielsweise durch quasi in-situ Bildung während des Beschichtungsprozesses einer intermetallischen Zwischenschicht enthaltend oder bestehend aus Fe₂Al₅.

Auch ist eine Wärmebehandlung nach dem Aufbringen des Schmelztauchüberzugs möglich, wobei dadurch Eisen aus dem Stahlflachprodukt in den Schmelztauchüberzug diffundieren kann, um einen sogenannten Galvannealed-Überzug zu erzeugen.

Als unvermeidbare Verunreinigungen können beispielsweise Elemente aus der Gruppe Silizium, Antimon, Blei, Titan, Kalzium, Mangan, Zinn, Lanthan, Cer und Chrom einzeln oder in Kombination mit in Summe bis zu 0,5 Gew.-%, insbesondere bis zu 0,3 Gew.-%, vorzugsweise bis zu 0,2 Gew.-%, bevorzugt bis zu 0,1 Gew.-% im Schmelztauchüberzug vorhanden sein. Eine Vermeidung von Verunreinigung ist technisch schwierig bis nicht möglich, so dass diese in den vorgenannten Grenzen immer auftreten, somit quasi ihr Gehalt > 0 Gew.-% ist.

Alternativ kann der Schmelztauchüberzug auch auf einer Aluminium-Basis beruhen.

Dabei kann eine Dicke des Schmelztauchüberzugs je Seite zwischen 1,5 und 50 µm, insbesondere zwischen 2 und 35 µm, vorzugsweise zwischen 3 und 25 µm, bevorzugt zwischen 4 und 18 µm betragen. Unterhalb der Mindestgrenze kann kein ausreichender kathodischer Korrosionsschutz gewährleistet werden und oberhalb der Höchstgrenze können Fügeprobleme beim stoffschlüssigen Verbinden respektive eines daraus gefertigten Bauteils mit einem anderen Bauteil auftreten, insbesondere kann bei Überschreiten der Dicke des Schmelztauchüberzugs angegebene Höchstgrenze kein stabiler Prozess beim thermischen Fügen bzw. Schweißen sichergestellt werden.

Gemäß einer Ausgestaltung kann das Stahlflachprodukt eine Dicke zwischen 0,5 und 2,5 mm aufweisen. Bevorzugt ist das Stahlflachprodukt kaltgewalzt, somit ein Kaltband.

Es kann sich bei dem Stahlflachprodukt respektive Kaltband bevorzugt um einen kaltgewalzten Stahl nach DIN EN 10346 handeln.

Eine besonders bevorzugte Verwendung des mit einem Schmelztauchüberzug beschichteten und dressierten Stahlflachprodukts sind Anwendungen in der Außenhaut eines Fahrzeugs. Es geht um Bauteile, welche sichtbar an einem Fahrzeug verbaut werden, beispielsweise Kotflügel, Seitenwände, Dächer, Türen, Hauben und Klappen. Speziell in diesem Bereich werden sehr hohe Anforderungen an die Lackierung und Haftung der Lackierung gestellt. Dafür eignen sich die erfindungsgemäß dressierten Stahlflachprodukte hervorragend. Nach dem Kaltumformen der Bauteile aus der erfindungsgemäßen Stahlflachprodukt erfolgt eine konventionelle Automobillackierung.

Näher erläutert wird die Erfindung anhand der folgenden Ausführungsbeispiele in Verbindung mit der Zeichnung.

Die Zeichnung zeigt in
- Figur 1): eine beispielhafte Ausführung einer Dressierwalze in Teil-Draufsicht mittels REM, und
- Figur 2): zeigt in der linken Darstellung eine dressierte Oberfläche eines mit einem ZM-Schmelztauchüberzug beschichteten Stahlflachprodukts in Teil-Draufsicht mittels REM nach dem Stand der Technik und in der rechten Darstellung eine dressierte Oberfläche eines mit einem ZM-Schmelztauchüberzug beschichteten Stahlflachprodukts in Teil-Draufsicht mittels REM nach einer Ausführung der Erfindung.

In **Figur 1** ist eine beispielhafte Ausführung einer Dressierwalze in Teil-Draufsicht mittels Rasterelektronenmikroskopie (kurz: REM) der Firma Zeiss, Typ Leo 1530 dargestellt. Gut zu erkennen, ist die dunkle gezeigte stochastische Grundstruktur mit Bergen und Vertiefungen. Die stochastische Grundstruktur auf einer Dressierwalze kann fachüblich vorzugsweise mittel EDT-Verfahren erzeugt werden. Als weiße Stellen sind lokal mittels thermischen Spritzen aufgebrachte wolframhaltige Karbide, welche beispielsweise auch Anteile von Kobalt beispielsweise bis zu 15 Gew.-% enthalten können, gezeigt, welche sprühartig lokal aufgebracht worden sind, somit quasi der in der EP 3 394 311 B1 als nachteilig genannten "Pfefferspray" appliziert worden ist. Zur Anwendung kam ein WCCo-Pulver mit wolframhaltigen Karbiden mit einer FSSS (Fisher Sub Sieve Size)-Körngröße zwischen 0,9 und 1,3 µm, wobei ein Kobalt-Gehalt von ca. 12 Gew.-% enthalten war. Beim thermischen Spritzen bildeten sich somit Agglomerate, welche sich als Substrukturen einzeln in einer Größenordnung zwischen 1 µm² bis 20000 µm² auf der Struktur umfassend stochastisch verteilte Berge und Vertiefungen der Dressierwalze, bevorzugt zumindest auf einigen der Berge und zumindest abschnittsweise auf den Bergen appliziert werden, und besonders bevorzugt in Durchmesser und Abstand variieren, wobei die Substrukturen mehrere kalottenförmige Ausbuchtungen enthalten, welche jeweils einen Durchmesser zwischen 20 nm und 8000 nm aufweisen.

Die erfasste Bildfläche betrug 0,65 mm². Als Software zur Auswertung und Darstellung wurde Imagic Bildverarbeitung AG "ImageAccess IMS V23H2" verwendet. Je nach verwendetem System kann die erfasste Bildfläche variieren, beispielsweise zwischen 0,2 bis 2,0 mm². Die lokal thermisch aufgebrachte Spritzschicht bedeckte ungefähr 15 % der erfassten Bildfläche. Die thermisch aufgebrachte Spritzschicht umfasst somit Substrukturen, welche kalottenförmigen Ausbuchtungen auf den Substrukturen mit jeweils eine Fläche zwischen 5 und 100 % bezogen auf die Gesamtfläche der Substrukturen einnahmen.

Die insbesondere auf den Bergen der Struktur applizierten Substrukturen prägen sich während des Dressierprozesses in die Oberfläche des Schmelztauchüberzugs ein und bilden somit zumindest in einigen der Täler und zumindest abschnittsweise innerhalb der Täler Subtexturen, wobei beispielsweise die Subtexturen innerhalb der Täler jeweils eine Fläche zwischen 5 und 90 % bezogen auf die Gesamtfläche der Täler ausfüllen können, innerhalb der Subtexturen mehrere kalottenförmige Eindrücke enthalten sind, welche jeweils einen Durchmesser zwischen 20 nm und 8000 nm aufweisen.

**Figur 2** zeigt in der linken Darstellung eine dressierte Oberfläche eines mit einem ZM-Schmelztauchüberzug beschichteten Stahlflachprodukts in Teil-Draufsicht mittels Auflichtmikroskop nach dem Stand der Technik. Die zum Dressieren verwendete Dressierwalze wies eine mittels EDT aufgebrachte stochastische Struktur auf, vergleichbar mit der rein dunklen Darstellung in Figur 1. In der rechten Darstellung der Figur 2 ist ein markanter Unterschied zur linken Darstellung zu erkennen, welche mit einer Dressierwalze, welche beispielhaft in Figur 1 gezeigt ist und zusätzlich zur dunklen auch die weiße Struktur aufwies, erzeugt worden. Zumindest in einigen der Täler und zumindest abschnittsweise innerhalb der Täler sind Subtexturen vorhanden, welche jeweils eine Fläche zwischen 1 µm² bis 20000 µm² einnehmen. Innerhalb der Subtexturen sind mehrere kalottenförmige Eindrücke enthalten, welche jeweils einen Durchmesser zwischen 20 nm und 8000 nm aufweisen können. In der konkret gezeigten Ausführung der rechten Darstellung in Figur 2 beträgt die Fläche der Subtextur 1872 µm² mit einer Anzahl von 179 kalottenförmigen Eindrücken mit einem variierenden Durchmesser zwischen 153 nm und 4130 nm. Die Bestimmung der Fläche der Subtextur, Erfassung der Anzahl der Eindrücke sowie der Durchmesser erfolgte mittels Bildauswertung der Aufnahme aus der Rasterelektronenmikroskopie mittels der Software "ImageAccess IMS V23H2" Imagic Bildverarbeitung AG.

In beiden vorgenannten Fällen betrug der Dressiergrad 0,8 %. Das Stahlflachprodukt war jeweils ein Kaltband der Güte DC04 mit einer Dicke von 0,7 mm und einem ZM-Schmelztauchüberzug mit einer Dicke von ca. 9 µm.

Mehrere Proben wurden aus den vorgenannten dressierten Kaltbändern abgelängt, jeweils im Labormaßstab KTL-lackiert und bei 170 °C für 20 min wärmebehandelt. An den unterschiedlich dressierten Proben wurden jeweils mit Hilfe des Gitterschnitts nach DIN EN ISO 2409:2020-12 die Haftfestigkeit der Lackierung abgeschätzt. Im Durchschnitt zeigten die lackierten Proben nach der Erfindung weniger bis kaum Abplatzungen im Vergleich zu den lackierten Proben nach dem Stand der Technik.

## Patentansprüche

1. Mit einem Schmelztauchüberzug beschichtetes und dressiertes Stahlflachprodukt, wobei die Oberfläche des Schmelztauchüberzugs eine Textur umfassend stochastisch verteilte Täler und Spitzen, wobei zumindest in einigen der Täler und zumindest abschnittsweise innerhalb der Täler Subtexturen vorhanden sind, wobei die Subtexturen jeweils eine Fläche zwischen 1 µm² bis 20000 µm² einnehmen, **dadurch gekennzeichnet, dass** innerhalb der Subtexturen mehrere kalottenförmige Eindrücke enthalten sind, welche jeweils einen Durchmesser zwischen 20 nm und 8000 nm aufweisen.

2. Stahlflachprodukt nach Anspruch 1, wobei die kalottenförmigen Eindrücke innerhalb der Subtexturen jeweils eine Fläche zwischen 5 und 100 % bezogen auf die Gesamtfläche der Subtexturen ausfüllen.

3. Stahlflachprodukt nach einem der vorhergehenden Ansprüche, wobei der Schmelztauchüberzug neben Zink und unvermeidbaren Verunreinigungen zusätzliche Elemente wie Aluminium mit einem Gehalt bis zu 8 Gew.-% und/oder Magnesium mit einem Gehalt bis zu 8 Gew.-% enthält oder daraus besteht.

4. Stahlflachprodukt nach einem der vorhergehenden Ansprüche, wobei das Stahlflachprodukt eine Dicke zwischen 0,5 und 2,5 mm aufweist.

5. Verfahren zum Herstellen eines mit einem Schmelztauchüberzug beschichteten und dressierten Stahlflachprodukts umfassend folgende Schritte:
- Bereitstellen eines mit einem Schmelztauchüberzug beschichteten Stahlflachprodukts;
- Dressieren des eines mit einem Schmelztauchüberzug beschichteten Stahlflachprodukts mit einer Dressierwalze und einem Dressiergrad zwischen 0,4 und 2,5 %, wobei die Dressierwalze eine Struktur umfassend stochastisch verteilte Berge und Vertiefungen aufweist,
wobei die Dressierwalze zumindest auf einigen der Berge und zumindest abschnittsweise auf den Bergen Substrukturen aufweist, welche jeweils eine Fläche zwischen 1 µm² bis 20000 µm² einnehmen, wobei die Substrukturen mehrere kalottenförmige Ausbuchtungen enthalten, welche jeweils einen Durchmesser zwischen 20 nm und 8000 nm aufweisen.

6. Verfahren nach Anspruch 5, wobei die kalottenförmigen Ausbuchtungen auf den Substrukturen jeweils eine Fläche zwischen 5 und 100 % bezogen auf die Gesamtfläche der Substrukturen einnehmen.

## Claims

1. A hot-dip coated and skin-rolled flat steel product, wherein the surface of the hot-dip coating has a texture comprising stochastically distributed valleys and peaks, wherein at least some of the valleys and at least some sections within the valleys have subtextures, wherein the subtextures each have an area between 1 µm² and 20000 µm², **characterized in that** within the subtextures there are contained a plurality of dome-shaped indentations, each having a diameter between 20 nm and 8000 nm.

2. Flat steel product according to claim 1, wherein the dome-shaped indentations within the subtextures each fill an area between 5 and 100% of the total area of the subtextures.

3. Flat steel product according to one of the preceding claims, wherein the hot-dip coating contains or consists of, in addition to zinc and unavoidable impurities, additional elements such as aluminum with a content of up to 8 wt% and/or magnesium with a content of up to 8 wt%.

4. Flat steel product according to one of the preceding claims, wherein the flat steel product has a thickness between 0.5 and 2.5 mm.

5. Method for producing a hot-dip coated and skin-rolled flat steel product, comprising the following steps:
- providing a hot-dip coated flat steel product;
- levelling the hot-dip coated steel flat product with a levelling roll and a levelling degree between 0.4 and 2.5%, wherein the skin pass roll has a structure comprising stochastically distributed peaks and valleys,
wherein the skin pass roll has substructures on at least some of the peaks and at least in sections on the peaks, each of which has an area between 1 µm² to 20000 µm², wherein the substructures contain a plurality of dome-shaped bulges, each having a diameter between 20 nm and 8000 nm.

6. Method according to claim 5, wherein the dome-shaped bulges on the substructures each occupy an area between 5 and 100% of the total area of the substructures.

## Revendications

1. Produit plat en acier revêtu d'un revêtement par immersion à chaud et dressé, la surface du revêtement par immersion à chaud présentant une texture comprenant des creux et des pics répartis de manière aléatoire, au moins certains des creux et au moins certaines parties à l'intérieur des creux présentant des sous-textures, les sous-textures occupant chacune une surface comprise entre 1 µm² et 20 000 µm², **caractérisé en ce que** les sous-textures contiennent plusieurs empreintes en forme de calotte, chacune ayant un diamètre compris entre 20 nm et 8000 nm.

2. Produit plat en acier selon la revendication 1, les empreintes en forme de calotte à l'intérieur des sous-textures occupant chacune une surface comprise entre 5 et 100 % de la surface totale des sous-textures.

3. Produit plat en acier selon l'une des revendications précédentes, le revêtement par immersion à chaud contenant, outre du zinc et des impuretés inévitables, des éléments supplémentaires tels que de l'aluminium à une teneur allant jusqu'à 8 % en poids et/ou du magnésium à une teneur allant jusqu'à 8 % en poids, ou étant constitué de ceux-ci.

4. Produit plat en acier selon l'une des revendications précédentes, le produit plat en acier ayant une épaisseur comprise entre 0,5 et 2,5 mm.

5. Procédé de fabrication d'un produit plat en acier revêtu d'un revêtement par immersion à chaud et dressé, comprenant les étapes suivantes :
- fourniture d'un produit plat en acier revêtu d'un revêtement par immersion à chaud ;
- planage du produit plat en acier revêtu d'un revêtement par immersion à chaud à l'aide d'un rouleau de planage et d'un degré de planage compris entre 0,4 et 2,5 %, le cylindre de dressage présentant une structure comprenant des bosses et des creux répartis de manière aléatoire,
le cylindre de dressage présentant, au moins sur certaines des bosses et au moins par sections sur les bosses, des sous-structures qui occupent chacune une surface comprise entre 1 µm² et 20 000 µm² , les sous-structures contenant plusieurs renflements en forme de calotte qui présentent chacune un diamètre compris entre 20 nm et 8 000 nm.

6. Procédé selon la revendication 5, dans lequel les renflements en forme de calotte sur les sous-structures occupent chacune une surface comprise entre 5 et 100 % par rapport à la surface totale des sous-structures.
